# EUROPÄISCHE PATENTSCHRIFT

(11) **EP 0 205 842 B1**
(45) Veröffentlichungstag und Bekanntmachung des Hinweises auf die Patenterteilung: **23.08.1989**
(21) Anmeldenummer: 86106104.2
(22) Anmeldetag: 04.05.1986
(51) Int. Cl.: B27K 7/00, H01T 19/00, H01T 19/04

(54) **Verfahren zum dichtwirkungsverbessernden Imprägnieren von Flaschenkorken**
Process for impregnating bottle corks to improve their imperviousness
Procédé pour l'imprégnation des bouchons de bouteilles pour améliorer leur étanchéité

(30) Priorität: 09.05.1985 DE 3516633
(43) Veröffentlichungstag der Anmeldung: 30.12.1986
(73) Patentinhaber: Berker, Otto, A-6020 Innsbruck (AT)
(72) Erfinder: Berker, Otto, A-6020 Innsbruck (AT)
(74) Vertreter: Blumbach Weser Bergen Kramer

(56) Entgegenhaltungen:
- EP-A- 0 125 851
- DD-A- 213 878
- DE-A- 1 642 178
- DE-A- 1 642 204
- GB-A- 2 114 377
- US-A- 3 489 895

## Beschreibung

Die Erfindung bezieht sich auf ein Verfahren zum dichtwirkungsverbessernden Imprägnieren von Flaschenkorken mit wäßrige Lösungen, insbesondere Wein und Spirituosen, abweisenden Substanzen, die hinsichtlich ihrer Dichtungswirkung und hinsichtlich ihrer Verträglichkeit für das Abfüllgut mit den im Korken von Natur aus vorhandenen wäßrige Lösungen abweisenden Substanzen vergleichbar oder mit diesen identisch sind. Bei der Lagerung von Flüssigkeiten, insbesondere Wein und Spirituosen, in zugekorkten Flaschen wird relativ häufig ein teilweises oder vollkommenes Durchnässen des Korkens beobachtet, das schließlich auch zu einem langsamen Ausrinnen führen kann. Insbesondere bei Wein führt dieses wegen begleitender Oxidationsvorgänge und Austauschdiffusionen von Geschmackstoffen zwischen Kork und Wein zu unerwünschten geschmacklichen Veränderungen und schließlich zu einem verfrühten Umkippen des Weines.

Die Struktur des Korkes ist im wesentlichen mit der eines geschlossenporigen Schaumstoffes vergleichbar. Hier wie dort sind die Zellen bzw. Poren mit Luft oder Gas gefüllt und ist das Zellvolumen gegen benachbarte Zellvolumen durch die Zellwände abgedichtet. Die Hauptbestandteile der Zellwände sind Holz und Cellulose (etwa 30%), Wasser (etwa 10%) und wasserabweisende Substanzen (etwa 57,5%). Die wasserabweisenden Substanzen liegen hauptsächlich als gesättigte und ungesättigte Fettsäuren vor. Daneben finden sich auch primäre Alkohole mit 20 bis 26 Kohlenstoffatomen und Alkane mit 16 bis 34 Kohlenstoffatomen (siehe beispielsweise Stazione Sperimentale Del Sughero Tempio Pausanio, ANTONIO PES,"UN ULTERIORE CON-TRIBUTO ALLA CONOSCENZA DELLE CARAT-TERISTICHE CHIMICO FISICHE DEL SUGHERO AL FINI DEL SUO IMPIEGO IN ENOGLOGIA", Estratto dal n. 12 de 1 "Enotecnico" 1977, 2. Auflage, ASSOCIAZIONE ENOTECNICI ITALIANI, Sezione italiana dell'Union Internationale des Oenologues, Viale Murillo, 17-20149 Milano).

Aufgrund nunmehr gesicherter Untersuchungen (siehe STAZIONE SPERIMENTALE DEL SUGHERO, Settore Chimico-Tecnologico, TEMPIO PAUSANIO, COLLANA TECNOLOGICA, Nr. 13, ANTIONIO PES, Criteri di scelta dei turaccioli di sughero per l'imbottigliamento di vini pregiati, SAS-SARI TIP. GALLIZZI, 1980) ist es zum Erhalt einer Langzeit-Abdichtwirkung eines Korken im Flaschenhals erforderlich, daß etwa 300 g wasserabweisende Substanz (nachstehend einfach mit "Fettsäure" als dem typischen Hauptbestand bezeichnet) pro Liter vom Korken im Flaschenhals eingenommenem Volumen vorhanden sein müssen, und zwar vor allem im Bereich der dem Wein zugekehrten Korkseite. Mit einem solchen Fettsäuregehalt im im Flaschenhals komprimierten Korken läßt sich ein Durchnässen auch über jahrelange Lagerung hinweg zuverlässig verhindern. Dieser Wert kann durch entsprechende Wahl des Korkkompressionsgrades und des daraus resultierenden Anpreßdruckes, also durch entsprechende Wahl des Verhältnisses von Durchmesser des Korken vor dem Verkorken zum Flaschenhalsdurchmesser theoretisch stets erreicht werden. In der Praxis existieren aber Grenzen. Bestehende Abfüllanlagen können häufig Korken nur bis 25 mm Durchmesser verarbeiten. Die Flaschenhalsdurchmesser liegen im allgemeinen bei 18 bis 20 mm und erweitern sich konisch um weitere 1 bis 2 mm in 40 mm Tiefe (= der typischen Korklänge). Es besteht daher eine technisch bedingte Obergrenze für den maximal erreichbaren Korkkompressionsgrad. Außerdem ist auch von der Flasche her eine Obergrenze für den maximal zulässigen Korkenkompressionsgrad im Flaschenhals vorhanden, da bei zu hohen Kompressionsgraden der sich beim Verkorken momentan aufbauende Innendruck nicht wieder abbauen kann und damit zu einem Zu-Bruch-Gehen der Flasche führt. Bestimmte Flaschenformen, speziell die Boxbeutelform, sind hier besonders empfindlich.

Wegen der technisch bedingten Obergrenze für den maximal zulässigen Korkkompressionsgrad im Flaschenhals lassen sich die erwähnten 300 g Fettsäure pro Liter vom Korken im Flaschenhals eingenommenem Volumen und damit eine zuverlässige Langzeitdichtwirkung nur mit höher qualitativen Korken erreichen. Hochqualitativ bedeutet hier Kork aus einer langsam gewachsenen Korkrinde mit ca. 2 mm Jahresringabstand, entsprechend feiner Zellstruktur und höherem Gewicht. Geringwertigere Korkqualitäten stammen aus rascher gewachsenen Korkrinden mit dementsprechend größeren Jahresringabstand, gröberer Zellstruktur und kleinerem Gewicht. Andererseits ist die Fettsäure unabhängig vom spezifischen Gewicht des Korkens stets mit etwa 57,5% im Korken vorhanden, dieses bedeutet einen höheren Kompressionsgrad für einen geringwertigen Korken als für einen hochwertigen Korken, um auf die 300 g Fettsäure pro Liter vom Kork im Flaschenhals eingenommenem Volumen zu kommen.

Um nun auch geringerwertige Korkqualitäten für Langzeitlagerung von Flaschenweinen und dergleichen heranziehen zu können, liegt es nahe, den Fettsäuregehalt durch eine entsprechende Imprägnierung zu erhöhen. Selbstverständlich müßte dabei eine solche Imprägnierung mit wäßrige Lösungen abweisenden Substanzen erfolgen, die hinsichtlich ihrer Dichtungswirkung und hinsichtlich ihrer Verträglichkeit für das Abfüllgut mit den im Korken von Natur aus vorhandenen wäßrige Lösungen abweisenden Substanzen vergleichbar oder mit diesen identisch sind. Von dieser Imprägnierung muß also verlangt werden, daß sie nicht-flüchtig, nahrungsmittelrechtlich unbedenklich, geschmacklos und geruchlos ist und auch in keine chemische Reaktion mit dem Abfüllgut tritt, deren Ergebnisse Verbindungen wären, die diese Verträglichkeitsanforderungen nicht erfüllten.

Leider hat sich der Kork bisher allen einschlägigen Tränkverfahren erfolgreich widersetzt. Ein Imprägnierung konnte nur auf der Oberfläche oder in allenfalls oberflächennahen, nur Bruchteile eines Millimeters betragenden Zonen erreicht werden. Dementsprechend konnte mit einer solchen Oberflächenimprägnierung bisher auch keine nennenswerte Verbesserung der Abdichtwirkung eines Korkens auf der Flasche erreicht werden.

Aufgabe der Erfindung ist es daher, ein lmprägnierungsverfahren bereitzustellen, mit dem ein Flaschenkork zuverlässig bis zu jeder gewünschten Tiefe im gewünschten Ausmaß mit solchen Substanzen imprägniert werden kann.

Gemäß der Erfindung ist diese Aufgabe dadurch gelöst, daß die Korken vor dem Imprägnierungsschritt auf ihren zu imprägnierenden Flächen einer positiven oder negativen Gleichstromentladung oder einer Wechselstrom-Koronaentladung ausgesetzt werden.

Ein solcherart vorbehandelter Kork nimmt, wie gefunden wurde, überraschenderweise die betroffenen Imprägnierungsmittel an, und zwar bis zur jeweils gewünschten Tiefe, die sich über Dauer und Stärke der Koronaentladung, Länge der Imprägnierungsdauer und Viskosität der Imprägnierungsmittel steuern läßt.

Ersichtlich reicht es im Interesse einer Minimierung des Imprägnierungsmitteleinsatzes aus, wenn die Korken nur auf der dem Abfüllgut später zugewandten Seite imprägniert werden.

Die Koronaentladung darf selbstverständlich nicht so weit getrieben werden, daß die elektrische Durchschlagfestigkeit des Korken überschritten wird. Spannungsdurchschläge würden die Korkstruktur zerstören.

Zweckmäßige Betriebsspannungswerte für die Koronaentladung sind bis zu 500 kV, insbesondere 20 bis 40 kV, vorteilhaft bei 25 bis 31 kV. Ein bevorzugter Wert ist 28 kV.

Im Interesse einer großflächig gleichmäßigen Behandlung empfiehlt sich eine Koronaentladungselektrode in Stab- oder Gitterform, unter der z. B. ein Förderband mit darauf angeordneten Korken durchläuft. Ein Anblasen der Korken während der Koronaentladung in deren Einflußbereich vergleichmäßigt die Wirkung auf die Korkoberflächen noch weiter. Der Abstand der Elektrode von der zu behandelnden Korkfläche wird zweckmäßig auf bis zu 150 mm, inbesondere 2 bis 60 mm, vorteilhaft 5 bis 30 mm, eingestellt, wobei größere Elektrodenabstände höheren Koronabetriebsspannungen zugeordnet sind und umgekehrt, um sicherzustellen, daß Spannungsüberschläge vermieden werden. Eine bis zu 30 s lange, insbesondere bis zu 16 s lange und vorzugsweise 2 bis 8 s lange Behandlung der Korkfläche mit einer Koronaentladung hat sich als befriedigend erwiesen. Dabei sind längere Behandlungszeiten niedrigeren Koronabetriebsspannungen und höheren spezifischen Korkgewichten zugeordnet und umgekehrt.

Zu lange Behandlungszeiten sind teils unwirtschaftlich, teils führen sie zu einer so starken Strukturveränderung des Korken, daß dieser das Imprägnierungsmittel, insbesondere ein niedrig viskoses Imprägnierungsmittel, wie ein Schwamm aufzusaugen beginnt und in seinem Inneren vollständig versickern läßt. Wie gefunden wurde, liegen optimale Werte für die Imprägnierungstiefe und der damit verknüpften Anreicherung an wäßrige Lösungen abweisenden Substanzen bis zu dieser Tiefe zwisehen 1 und 4 mm, vorzugsweise zwischen 2 und 3 mm.

Besonders gute Ergebnisse erreicht man bei Arbeiten mit einer Wechselstromkoronaentladung. Geeignete Betriebsfrequenzen sind bis zu 500 kH, insbesondere 50 Hz bis 50 kHz, vorzugsweise 15 bis 25 kHz, vorteilhaft 18 bis 22 kHz.

Bevorzugt erfolgt der Imprägnierungsschritt im unmittelbaren Anschluß, da die durch die Koronaentladung bedingte Strukturveränderung in etwa eins bis zwei Wochen wieder verschwindet (bei Anfassen der Korken etc. sogar recht rasch) und der Kork in seinen nicht-imprägnierbaren Zustand zurückkehrt.

Die Imprägnierung erfolgt vorzugsweise mit wenigstens einer der nachstehenden Substanzen, nämlich mit
- im Korken von Natur aus vorkommenden gesättigten und ungesättigten Fettsäuren in gegebenenfalls veresterter oder verseifter Form,
- primären Alkoholen mit 20 bis 26 Kohlenstoffatomen und Alkanen mit 16 bis 34 Kohlenstoffatomen und
- natürlichen und synthetischen Ölen und Fetten und Silikonölen und -fetten, z. B. Dimethylpolysiloxane, (einschließlich Emulsionen hiervon) mit einem Schmelzpunkt unter 90 °C und einer kinematischen Viskosität bis zu 30 000 mm²/s, insbesondere von 50 bis 700 mm²/s, vorteilhaft von 100 bis 350 mm²/s, bei Imprägnierungstemperaturen.

Die Imprägnierungstemperaturen sind durch den Schmelzpunkt des jeweiligen Imprägnierungsmittel und die jeweils gewünschte Viskosität bestimmt.

Die Korken werden unmittelbar nach ihrer Koronaentladungsbehandlung vorzugsweise 2 bis 60 Sekunden lang, insbesondere 5 bis 30 Sekunden lang, im Tauch- oder Sprühverfahren imprägniert, wobei höhere Viskositätswerte der Imprägnierungsflüssigkeit längeren Imprägnierungszeiten zugeordnet sind, und umgekehrt. Durch Imprägnieren bei erhöhtem Druck lassen sich die Imprägnierungszeiten verkürzen.

Nach der Imprägnierung erfolgt zweckmäßig noch ein Trockenvorgang an Luft bei erhöhter Temperatur vorteilhaft bei 40 _{°}C oder weniger.

Für Korken mit geringeren spezifischen Gewichten empfiehlt es sich, die Verfahrensschritte Aussetzen einer Koronaentladung, Imprägnieren und Trocknen wenigstens einmal zu wiederholen, um die erforderliche Anreicherung mit wäßrige Lösungen abweisenden Substanzen auch hier zu erreichen.

Es sei bemerkt, daß häufig Gleitmittel bei der Verkorkung von Flaschen in Abfüllanlagen eingesetzt werden, um den hohen Arbeitsgeschwindigkeiten von beispielsweise 15 000 pro Stunde, Rechnung tragen zu können. Da Gleitmittel auf Silikonbasis ebenfalls wasserabstoßende Substanzen sind, können sie ebenfalls zu Imprägnierungszwecken herangezogen werden, eine besondere Behandlung mit einem Gleitmittel kann hier entfallen.

## Patentansprüche

1. Verfahren zum dichtwirkungsverbessernden Imprägnieren von Flaschenkorken mit wäßrige Lösungen, insbesondere Wein und Spirituosen, abweisenden Substanzen, die hinsichtlich ihrer Dichtungswirkung und hinsichtlich ihrer Verträglichkeit für das Abfüllgut mit den im Korken von Natur aus vorhandenen wäßrige Lösungen abweisenden Substanzen vergleichbar oder mit diesen identisch sind, dadurch gekennzeichnet, daß die Korken vor dem Imprägnierungsschritt auf ihren zu imprägnierenden Flächen einer positiven oder negativen Gleichstromkoronaentladung oder einer Wechselstrom- koronaentladung ausgesetzt werden.

2. Verfahren nach Anspruch 1, dadurch gekennzeichnet, daß die Betriebsspannung der Koronaentladung auf bis zu 500 kV, insbesondere 20 bis 40 kV, vorteilhaft 25 bis 31 kV und vorzugsweise auf 28 kV eingestellt wird.

3. Verfahren nach Anspruch 1 oder 2, dadurch gekennzeichnet, daß mit einer Koronaentladungselektrode in Stab- oder Gitterform gearbeitet wird und dabei vorzugsweise die zu behandelnden Korken während der Koronaentladung angeblasen werden.

4. Verfahren nach einem der Ansprüche 1 bis 3, dadurch gekennzeichnet, daß der Abstand der Elektrode von der zu behandelnden Korkfläche auf bis zu 150 mm, insbesondere 2 bis 60 mm, vorteilhaft 5 bis 30 mm, eingestellt wird, wobei größere Elektrodenabstände höheren Korona-Betriebsspannungen zugeordnet sind, und umgekehrt.

5. Verfahren nach einem der Ansprüche 1 bis 4, dadurch gekennzeichnet, daß die zu behandelnde Korkfläche der Koronaentladung bis zu 30 Sekunden lang, insbesondere bis zu 16 Sekunden lang, vorzugsweise 2 bis 8 Sekunden lang, ausgesetzt wird, wobei längere Behandlungszeiten niedrigeren Korona-Betriebsspannungen und höheren spezifischen Korkgewichten zugeordnet sind, und umgekehrt.

6. Verfahren nach einem der Ansprüche 1 bis 5, dadurch gekennzeichnet, daß im Falle einer Wechselstromkoronaentladung die Betriebsfrequenz der Koronaentladung auf bis zu 500 kHz, insbesondere 50 Hz bis 50 kHz, vorteilhaft 15 bis 25 kHz, vorzugsweise 18 bis 22 kHz, eingestellt wird.

7. Verfahren nach einem der Ansprüche 1 bis 6, dadurch gekennzeichnet, daß der anschließende Imprägnierungsschritt ausgeführt wird mit wenigstens einer der nachstehenden Substanzen, nämlich mit
- im Korken von Natur aus vorkommenden gesättigten und ungesättigten Fettsäuren in gegebenenfalls veresterter oder verseifter Form,
- primären Alkoholen mit 20 bis 26 Kohlenstoffatomen und Alkanen mit 16 bis 34 Kohlenstoffatomen und
- natürlichen und synthetischen Ölen und Fetten und Silikonölen und -fetten, z. B. Dimethylpolysi-Ioxane, (einschließlich Emulsionen hiervon) mit einem Schmelzpunkt von unter 90 _{°}C und einer kinematischen Viskosität von bis zu 30 000 mm²/sec., insbesondere von 50 bis 700 mm²/sec., vorteilhaft von 100 bis 350 mm²/sec., bei Imprägnierungstemperaturen.

8. Verfahren nach Anspruch 7, dadurch gekennzeichnet, daß bei erhöhtem Druck imprägniert wird.

9. Verfahren nach einem der Ansprüche 1 bis 8, dadurch gekennzeichnet, daß die Korken unmittelbar nach ihrer Koronaentladungsbehandlung 2 bis 60 Sekunden lang, insbesondere 5 bis 30 Sekunden lang, im Tauch- oder Sprühverfahren imprägniert werden, wobei höhere Viskositätswerte der Imprägnierungsflüssigkeit längeren Imprägnierungszeiten zugeordnet sind, und umgekehrt.

10. Verfahren nach Anspruch 9, dadurch gekennzeichnet, daß nach der Imprägnierung eine Trocknung in Luft bei erhöhter Temperatur, vorzugsweise bei 40 _{°}C oder weniger durchgeführt wird.

11. Verfahren nach einem der Ansprüche 1 bis 10, dadurch gekennzeichnet, daß die Verfahrensschritte Aussetzen einer Koronaentladung, Imprägnieren und Trocknen bei Korken mit geringeren spezifischen Gewichten wenigstens einmal wiederholt werden.

## Claims

1. A process for impregnating bottle corks to improve their imperviousness with substances which are repellent to aqueous solutions, in particular wines and spirits, and which in regard to their sealing action and in regard to their compatibility with the bottle contents are comparable or identical to the aqueous solutionrepellent substances naturally occurring in cork, characterised in that prior to the impregnation step the corks are exposed to a positive or negative direct current corona discharge or an alternating current corona discharge, oh their surfaces which are to be impregnated.

2. A process according to claim 1 characterised in that the operating voltage of the corona discharge is set at up to 500 kV, in particular 20 to 40 kV, advantageously 25 to 31 kV and preferably 28 kV.

3. A process according to claim 1 or claim 2 characterised in that operation is effected with a corona discharge electrode of bar or grid form and in that case the corks to be treated are preferably subjected to a blast during the corona discharge.

4. A process according to one of claims 1 to 3 characterised in that the spacing of the electrode from the cork surface to be treated is set up to 150 mm, in particular 2 to 60 mm, advantageously 5 to 30 mm, wherein larger electrode spacings are associated with higher corona operating voltages and vice-versa.

5. A process according to one of claims 1 to 4 characterised in that the cork surface to be treated is subjected to the corona discharge for up to 30 seconds, in particular up to 16 second, preferably from 2 to 8 seconds, wherein longer treatment times are associated with lower corona operating voltages and higher specific gravities of the cork and vice-versa.

6. A process according to one of claims 1 to 53 characterised in that when using an alternating current corona discharge the operating frequency of the corona discharge is set at up to 500 kHz, in particular 50 Hz to 50 kHz, advantageously from 15 to 25 kHz, preferably from 18 to 22 kHz.

7. A process according to one of claims 1 to 6 characterised in that the subsequent impregnation step is carried out with at least one of the following substances, namely:
- saturated and unsaturated fatty acids, which naturally occur in cork, in optionally esterified or saponified form,
- primary alcohols with from 20 to 26 carbon atoms and alkanes with from 16 to 34 carbon atoms, and
- natural and synthetic oils and greases and silicone oils and greases, for example dimethylpolysiloxane, (including emulsions thereof) with a melting point of below 90_{°}C and a kinematic viscosity of up to 30 000 mm²/sec, in particular from 50 to 700 mm²/sec, advantageously from 100 to 350 mm2/sec, at impregnation temperatures.

8. A process according to claim 7 characterised in that impregnation is effected at elevated pressure.

9. A process according to one of claims 1 to 8 characterised in that directly after their corona discharge treatment the corks are impregnated by a dipping or spraying procedure for from 2 to 60 seconds and in particular for from 5 to 30 seconds, wherein higher impregnating liquid viscosity values are associated with longer impregnation times and vice-versa.

10. A process according to claim 9 characterised in that after the impregnation operation drying is effected in air at elevated temperature, preferably at 40_{°}C or lower.

11. A process according to one of claims 1 to 10 characterised in that the process steps of exposing the corks to a corona discharge, impregnation and drying are repeated at least once in relation to corks of lower specific gravities.

## Revendications

1. Procédé pour l'imprégnation des bouchons de bouteilles pour améliorer leur étanchéité, avec des substances, qui repoussent des solution aqueuses, notamment le vin et les spiritueux, et sont comparables ou identiques, du point de vue de leur action d'étanchéité et de leur compatibilité avec le liquide de remplissage, aux substances présentes naturellement dans le bouchon et repoussant des solutions aqueuses, caractérisé en ce qu'avant l'étape d'imprégnation des bouchons, on soumet leurs surfaces devant être imprégnées à une décharge positive ou négative par effet corona en courant continu ou à une décharge par effet corona en courant alternatif.

2. Procédé selon la revendication 1, caractérisé en ce qu'on règle la tension de service de la décharge par effet corona à une valeur atteignant jusqu'à 500 kV, comprise notamment entre 20 et 40 kV et avantageusement entre 25 et 31 kV et égale de préférence à 28kV.

3. Procédé selon la revendication 1 ou 2, caractérisé en ce qu'on travaille avec une électrode de décharge par effet corona possédant la forme d'une bare ou d'une grille et qu'on applique de préférence un soufflage aux bouchons devant être traités, pendant la décharge par effet couronne.

4. Procédé selon l'une des revendications 1 à 3, caractérisé en ce qu'on règle la distance entre l'électrode et la surface du bouchon, devant être traitée, à une valeur atteignant jusqu'à 150 mm, comprise notamment entre 2 et 60 mm et avantageusement entre 5 et 30 mm, des distances supérieures pour l'électrode étant associées à des tensions supérieures des service pour la décharge par effet corona, et réciproquement.

5. Procédé selon l'une des revendications 1 à 4, caractérisé en ce qu'on soumet la surrface du bouchon, qui doit être traitée, à la décharge par effet corona pendant une durée atteignant jusqu'à 30 secondes et notamment jusqu'à 16 secondes et comprise de préférence entre 2 et 8 secondes, des durées plus longues de traitement étant associées à des tensions de service plus faibles pour la décharge par effet corona et à des poids spécifiques supérieures des bouchons, et réciproquement.

6. Procédé selon l'une des revendications 1 à 5, caractérisé en ce que, dans le cas d'une décharge par effet corona à courant alternatif, on règle la fréquence de service pour la décharge par effet corona à une valeur atteignant jusqu'à 500 kHz et comprise notamment entre 50 Hz et 50 kHz et avantageusement entre 15 et 25 kHz et de préférence entre 18 et 22 kHz.

7. Procédé selon l'une des revendications 1 à 6, caractérisé en ce qu'on exécute l'étape ultérieure d'imprégnation en utilisant au moins l'une des substances suivantes, à savoir
- des acides gras saturés et insaturés, apparaissant naturellement dans le bouchon, éventuellement sous une forme estérifiée ou saponifiée,
- des alcools primaires contenant 20 à 26 atomes de carbone et des alcanes contenant 16 à 34 atomes de carbone, et
- des huiles ou des graisses naturelles et synthétiques et des huiles ou des graisses au silicone, par exemple du diméthylpolysiloxane (y compris des émulsions de telles substances) présentant un point de fusion inférieur à 90_{°}C et une viscosité cinématique atteignant jusqu'à 30 000 mm²/s, et comprise notamment entre 50 et 700 mm²/s et avantageusement entre 100 et 350 mm²/s, aux températures d'imprégnation.

8. Procédé selon la revendication 7, caractérisé en ce qu'on réalise l'imprégnation sous une pression accrue.

9. Procédé selon l'une des revendications 1 à 8, caractérisé en ce qu'on imprègne les bouchons directement après leur avoir fait subir le traitement de décharge par effet corona, pendant une durée comprise entre 2 et 60 secondes et notamment entre 5 et 30 secondes, au moyen d'un procédé d'immersion ou de pulvérisation, des valeurs supérieures de viscosité du liquide d'imprégnation étant associées à des durées plus longues d'imprégnation et réciproquement.

10. Procédé selon la revendication 9, caractérisé en ce qu'après l'imprégnation, on exécute un séchage à l'air à une température accrue, de préférence à 40_{°}C ou moins.

11. Procédé selon l'une des revendications 1 à 10, caractérisé en ce qu'on répète au moins une fois les étapes opératoires incluant l'application d'une décharge par effet corona, l'imprégnation et le séchage, dans le cas de bouchons possédant des poids spécifiques plus faibles.
